# EUROPÄISCHE PATENTSCHRIFT

(11) **EP 0 497 238 B1**
(45) Veröffentlichungstag und Bekanntmachung des Hinweises auf die Patenterteilung: **23.08.1995**
(21) Anmeldenummer: 92101257.1
(22) Anmeldetag: 27.01.1992
(51) Int. Cl.: D06P 3/32

(54) **Verfahren zum Färben von Leder**
Process for dyeing of leather
Procédé de teinture du cuir

(30) Priorität: 30.01.1991 DE 4102670
(43) Veröffentlichungstag der Anmeldung: 05.08.1992
(73) Patentinhaber: HOECHST AKTIENGESELLSCHAFT, 65926 Frankfurt am Main (DE)
(72) Erfinder: Weinheimer, Peter, W-6268 Bad Vilbel (DE); Armbrecht, Norbert, W-6231 Sulzbach/Taunus (DE); Schlösser, Lothar, Dr., W-6000 Frankfurt am Main 50 (DE)

(56) Entgegenhaltungen:
- EP-A- 0 377 409
- GB-A- 2 170 229
- MELLIAND TEXTILBERICHTE, Nr. 12, 1973, HEIDELBERG DE Seiten 1314 - 1327; HEID et al.:"100 Jahre Schwefelfarbstoffe"

## Beschreibung

Die Erfindung bezieht sich auf ein Verfahren zum Färben von Leder nach dem Ausziehverfahren.

Leder werden üblicherweise mit wasserlöslichen Azofarbstoffen, wie sie beispielsweise in EP-A-0 377 409 beschrieben sind, gefärbt.

Pigmente und Schwefelfarbstoffe spielen in der Lederfärbung nach dem Ausziehverfahren dagegen eine untergeordnete Rolle. Als Pigmente kommen in erster Linie Rußpigmente und Weißpigmente zum Einsatz, die jedoch in aller Regel nicht alleine, sondern in Kombination mit wasserlöslichen Azofarbstoffen eingesetzt werden.

Es wurde nun überraschend gefunden, daß sich Kombinationen von Dispersionen mit Pigmenten, die keine dispergierten Schwefelfarbstoffe umfassen, und wasserlöslichen Schwefelfarbstoffen hervorragend zum Färben von Leder nach dem Ausziehverfahren eignen.

Gegenstand der Erfindung ist somit ein Verfahren zum Färben von Leder nach dem Ausziehverfahren, das dadurch gekennzeichnet ist, daß man auf das in üblicher Weise vorbehandelte Leder eine Pigmentdispersion, deren Farbkörper keine dispergierten Schwefelfarbstoffe sind, und eine wäßrige Lösung von wasserlöslichen Schwefelfarbstoffen einwirken läßt. Die übliche Vorbehandlung des Leders vor dem Färben umfaßt z. B. die Gerbung und die Neutralisation.

Der Nachteil der Färbung von Leder mit wasserlöslichen Schwefelfarbstoffen ohne den erfindungsgemäßen Zusatz von Pigmenten zeigt sich in der fehlenden Brillanz der Färbungen. Dagegen führt die Färbung von Leder alleine mit Pigmentdispersionen zu einer mangelnden Einfärbung im Querschnitt. Die Färbung fällt in aller Regel wenig brillant und wenig farbtief aus.

Der überraschende Vorteil des kombinierten Einsatzes von Pigmentdispersionen und wasserlöslichen Schwefelfarbstoffen besteht in einem synergistischen Effekt: Es gelingt die Durchfärbung im Querschnitt bei guter Abdeckung der Oberfläche des Leders und ganz besonders zeigt sich eine Farbtiefe und Brillanz, die in keinem Fall durch Einsatz der einzelnen Färbekomponenten auch bei hoher Einsatzmenge erreicht werden kann. Die erreichten Lichtechtheiten und Schweißechtheiten sind höher als die nach bisher üblichen Verfahren erreichbaren.

Die in der Flotte eingesetzten wäßrigen Pigmentdispersionen zeigen gewöhnlich folgende Zusammensetzung:
10 - 60 Gew.-%, vorzugsweise 20 - 40 Gew.-% Pigment,
2 - 30 Gew.-%, vorzugsweise 4 - 12 Gew.-% Dispergiermittel,
0 - 30 Gew.-%, vorzugsweise 5 - 12 Gew.-% Lösemittel,
0 - 5 Gew.-%, vorzugsweise 0,1 - 1 Gew.-% Konservierungsmittel,
30 - 70 Gew.-%, vorzugsweise 35 - 55 Gew.-% Wasser.

Das Pigment besteht aus wasserunlöslichem anorganischem oder organischem Material und umfaßt z. B. alle üblichen Weiß-, Schwarz- und Buntpigmente, wie Titandioxid, Zinkoxid, Bariumsulfat, Siliciumdioxid, Chromoxidgrün, Kobaltblau, Ultramarinblau, Eisenblau, Siena-Braun, Eisenschwarz, Ruß, Azopigmente, verlackte Azopigmente, Phthalocyaninpigmente, Dioxazinpigmente, Perylentetracarbonsäurepigmente, Chinacridonpigmente, Triphenylmethanpigmente, Thioindigopigmente und Polymethinpigmente. Die durchschnittliche Korngröße des Pigments liegt gewöhnlich bei 20 bis 1.000, insbesondere 100 bis 500 nm.

Als Dispergiermittel kommen Verbindungen in Frage, die ein Molekulargewicht von 400 bis 10.000 g/mol, vorzugsweise 500 bis 5.000 g/mol aufweisen, die weiterhin aufgrund ihrer oberflächenaktiven Eigenschaften in der Lage sind, die Oberflächenspannung des Wassers zu verringern und die in ihren Molekülen tensidische Strukturelemente enthalten, wie beispielsweise Polyetherfunktionen, Carboxylfunktionen, Sulfosäuregruppen, Aminofunktionen oder quaternäre Ammoniumfunktionen.

Geeignete Dispergiermittel sind insbesondere Alkylphenoloxethylate (EP-A-0 065 751), Polyetherpolyamine (EP-A-0 025 998) und Oxalkylierungsprodukte, z. B. oxalkylierte Umsetzungsprodukte von Glycidylethern mit Alkylaminen (EP-A-0 017 189).

Als Lösemittel kommen polare organische Verbindungen, beispielsweise OH-Gruppen tragende organische Verbindungen und/oder Ether in Frage.

Geeignete Lösemittel sind beispielsweise Verbindungen der Formel

R¹ - O - (X-O)ₘ- R²

Es bedeuten:
- R¹: Wasserstoff und/oder Alkyl mit 1 bis 35 C-Atomen, beispielsweise Talgfettalkyl, Palmfettalkyl, Cocosfettalkyl, Rapsölalkyl, Fischölalkyl,
- X: -CH₂-CH₂- und/oder -CH₂-CH(CH₃)-,
- m: eine Zahl von 1 bis 50, vorzugsweise 1 bis 25 und
- R²: Wasserstoff, Benzoyl, Naphthoyl.

Geeignete Konservierungsmittel sind beispielsweise quaternäre Ammoniumsalze wie Didecyldimethylammoniumchlorid, Phenole wie 4-Chlor-3-methyl-phenol oder ortho-Phenylphenol und heterocyclische Verbindungen wie Octylisothiazolin-3-on, Isothiazolin, 1,2-Benzisothiazolin-3-on und Benzimidazolyl-carbaminsäuremethylester.

Als Schwefelfarbstoffe kommen die handelsüblichen wasserlöslichen Farbstoffe in Frage, wie sie beispielsweise in Melliand Textilberichte 12/1973, Seite 1314 bis 1327 beschrieben werden. Zu diesen Farbstoffen gehören wasserlösliche Pigmente und Bunte-Salze (Thioschwefelsäure-Derivate).

Der Auftrag der Pigmentdispersion und des Schwefelfarbstoffes erfolgt entweder gemeinsam in einer Flotte oder getrennt in zwei aufeinanderfolgenden Schritten, wobei die Reihenfolge des Auftrags nicht kritisch ist. Der Schwefelfarbstoff kann auch aus einem Gemisch verschiedener Schwefelfarbstoffe bestehen, gegebenenfalls wird ein Farbstoffgemisch aus einem oder mehreren Schwefelfarbstoffen und einem oder mehreren anderen wasserlöslichen bzw. in Wasser dispergierbaren Farbstoffen verwendet, wobei das Farbstoffgemisch gegebenenfalls zusätzlich die Pigmentdispersion enthält. Weitere wasserlösliche Farbstoffe, die mit dem wasserlöslichen Schwefelfarbstoff kombiniert werden können, sind Säurefarbstoffe und Direkffarbstoffe, z. B. sulfogruppenhaltige Azofarbstoffe, Metallkomplexfarbstoffe, Nitro- und Nitrosofarbstoffe, Carbonylfarbstoffe, Polymethinfarbstoff, Phthalocyaninfarbstoffe und Reaktivfarbstoffe. Diese Farbstoffe weisen einen anionischen Ladungscharakter auf.

Das auf übliche Weise hergestellte und vorbehandelte Leder wird mit dem Schwefelfarbstoff, gegebenenfalls in Gegenwart der Pigmentdispersion und/oder anderen in der Lederfärberei üblichen wasserlöslichen Farbstoffen, nach dem Ausziehverfahren gefärbt. Die Färbeflotte ist eine wäßrige Lösung, die - bezogen auf das Falzgewicht des Leders - 20 bis 400, insbesondere 50 bis 200 % Wasser, 0,5 bis 8, insbesondere 1,5 bis 6 % Schwefelfarbstoff und gegebenenfalls 0,1 bis 6, insbesondere 0,1 bis 3 % der Pigmentdispersion und/oder 0,1 bis 6, insbesondere 0,1 bis 4 % weiteren wasserlöslichen Farbstoff enthält. Die Temperatur dieser wäßrigen Lösung beträgt 20 bis 100, insbesondere 30 bis 60°C. Die gesamte Färbedauer hängt von der Art des zu färbenden Leders ab und beträgt 20 bis 300, insbesondere 30 bis 120 Minuten.

Der Flotte werden vor, während und/oder nach der Färbung übliche Additive zugesetzt. Hierbei handelt es sich z. B. um Hilfsmittel, welche das Eindringen der Farbstoffe und Pigmente fördern, die zu einem gleichmäßigen Auftrag führen, sogenannte Egalisierhilfsmittel, und die Fixierung der Farbstoffe und Pigmente auf der Lederoberfläche verstärken. Andere übliche Zusätze sind Netzmittel, Farbvertiefungsmittel und Fettungsmittel.

Der gesamte Färbevorgang wird durch Absenken des pH-Wertes der Färbeflotte, vorzugsweise mit Ameisensäure, beendet. Die Ameisensäure läßt man auf übliche Weise 10 bis 60 Minuten einwirken. Die Fertigstellung des Leders erfolgt in an sich bekannter Weise.

Entweder erfolgt nach dem Färbevorgang die Pigmentierung des Leders mit der erfindungsgemäßen Pigmentdispersion, wobei diese Nachbehandlung eine gleichzeitige erneute Färbung mit wasserlöslichem Schwefelfarbstoff umfassen kann. Bei bereits erfolgter Pigmentierung folgen dagegen als abschließende Schritte die Nachgerbung und danach die sog. Topfärbung des Leders und Fixierung mit übichen Hilfsmitteln. Zur Topfärbung können die gleichen oder andere Farben und/oder Pigmente verwendet werden.

Das erfindungsgemäße Färbeverfahren ist für alle Ledersorten, z. B. mineralisch gegerbte oder vegetabil gegerbte Narben-, Rauh-, Velour- oder Nubukleder von Rind, Ziege, Schaf oder Schwein geeignet.

Die Erfindung wird durch die nachfolgenden Beispiele näher erläutert.

### Beispiele

1. Schuhoberleder: Die Prozentangaben sind Gewichtsprozent, bezogen auf das Falzgewicht. Der Prozeß wird ab dem Verfahrensschritt der Gerbung beschrieben.
2. Schuhoberleder: Die Prozentangaben sind Gewichtsprozent, bezogen auf das Falzgewicht. Der Prozeß wird ab dem Verfahrensschritt der Gerbung beschrieben
3. Möbelleder: Die Prozentangaben beziehen sich auf das Trockengewicht. Der Prozeß wird ab den Verfahrensschritten Gerbung, Fettung, Trocknung beschrieben

| Arbeitsgang | Menge | Produkt | Temperatur | Zeitdauer |
|---|---|---|---|---|
| Broschur | 100,0 % | Wasser | 50°C | |
| | 2,0 % | Ammoniak | | |
| | 2,0 % | C₁₂₋₁₆ Oxoalkohol mit 8 Ethylenoxideinheiten neue Flotte | 50°C | 120 Min |
| Färbung | 400,0 % | Wasser | 50°C | |
| | 2,5 % | Naphthalinsulfosäure-Formaldehyd-Kondensationsprodukt | | |
| | 2,0 % | Ammoniak (25 %ig) | | |
| | 4,0 % | wasserlöslicher Schwefelbraun-Farbstoff, Color Index Solubilized Sulfur brown 51 | | 30 Min |
| | 2,0 % | Ameisensäure neue Flotte | | 30 Min |
| Pigmentierung | 400,0 % | Wasser | 30°C | |
| | 2,0 % | Polyacrylat-Dispersion | | 15 Min |
| | 2,0 % | wasserlöslicher Schwefelbraun-Farbstoff Color Index Solubilized Sulfur brown 51 | | |
| | 2,0 % | Pigmentbraun-Dispersion (22 %) Color Index P.O. 36 | | |
| | 1,0 % | Pigmentweiß-Dispersion (40 %) Color Index Pigment white 77891 | | 90 Min |
| | 2,0 % | Ameisensäure (85 %ig) | | 20 Min |

## Patentansprüche

1. Verfahren zum Färben von Leder nach dem Ausziehverfahren, dadurch gekennzeichnet, daß man auf das Leder eine Pigmentdispersion, deren Farbkörper keine dispergierten Schwefelfarbstoffe sind und eine wäßrige Lösung von Schwefelfarbstoff in einer Stufe oder nacheinander einwirken läßt.

2. Verfahren nach Anspruch 1, dadurch gekennzeichnet, daß der Schwefelfarbstoff aus einem Gemisch verschiedener Schwefelfarbstoffe besteht.

3. Verfahren nach Anspruch 1 oder 2, dadurch gekennzeichnet, daß ein oder mehrere Schwefelfarbstoffe und ein oder mehrere andere wasserlösliche bzw. in Wasser dispergierbare Farbstoffe verwendet werden.

4. Verfahren nach Anspruch 3, dadurch gekennzeichnet, daß als wasserlösliche Farbstoffe Säurefarbstoffe und Direktfarbstoffe eingesetzt werden.

5. Verfahren nach einem der Ansprüche 1 bis 4, dadurch gekennzeichnet, daß man auf das Leder eine Pigmentdispersion der folgenden Zusammensetzung einwirken läßt:
10 bis 60, vorzugsweise 20 bis 40 Gew.-% Pigment,
2 bis 30, vorzugsweise 4 bis 12 Gew.-% Dispergiermittel,
0 bis 30, vorzugsweise 5 bis 12 Gew.-% Lösemittel,
0 bis 5, vorzugsweise 0,1 bis 1 Gew.-% Konservierungsmittel und
30 bis 70, vorzugsweise 35 bis 55 % Wasser.

6. Verfahren nach einem der Ansprüche 1 bis 5, dadurch gekennzeichnet, daß man auf das Leder eine wäßrige Flotte einwirken läßt, die, bezogen auf das Falzgewicht des Leders,
20 bis 400, vorzugsweise 50 bis 200 Gew.-% Wasser,
0,5 bis 8, vorzugsweise 1,5 bis 6 Gew.-% Schwefelfarbstoff und gegebenenfalls 0,1 bis 6, vorzugsweise 0,1 bis 3 Gew.-% der Pigmentdispersion und/oder
0,1 bis 6, vorzugsweise 0,1 bis 4 Gew. % weiteren wasserlöslichen Farbstoff enthält.

7. Verfahren nach einem der Ansprüche 1 bis 6, dadurch gekennzeichnet, daß die Färbedauer 20 bis 300, vorzugsweise 30 bis 120 Minuten beträgt.

## Claims

1. A process for dyeing leather by the exhaust method, which comprises allowing a pigment dispersion where the colored species are not dispersed sulfur dyes and an aqueous solution of sulfur dye to act on the leather in one step or in succession.

2. The process as claimed in claim 1 wherein the sulfur dye is a mixture of different sulfur dyes.

3. The process as claimed in claim 1 or 2 wherein one or more sulfur dyes and one or more other water-soluble or water-dispersible dyes are used.

4. The process as claimed in claim 3 wherein the water-soluble dyes used are acid dyes and direct dyes.

5. The process as claimed in any of claims 1 to 4 wherein a pigment dispersion of the following composition is allowed to act on the leather:
10 to 60, preferably 20 to 40 % by weight of pigment,
2 to 30, preferably 4 to 12 % by weight of dispersant,
0 to 30, preferably 5 to 12 % by weight of solvent,
0 to 5, preferably 0.1 to 1 % by weight of preservative and
30 to 70, preferably 35 to 55 % of water.

6. The process as claimed in any of claims 1 to 5 wherein an aqueous liquor is allowed to act on the leather, said liquor containing, based on the shaved weight of the leather,
20 to 400, preferably 50 to 200 % by weight of water,
0.5 to 8, preferably 1.5 to 6 % by weight of sulfur dye and,
if appropriate, 0.1 to 6, preferably 0.1 to 3 % by weight of the pigment dispersion and/or
0.1 to 6, preferably 0.1 to 4 % by weight of another water-soluble dye.

7. The process as claimed in any of claims 1 to 6, wherein the dyeing time is 20 to 300, preferably 30 to 120 minutes.

## Revendications

1. Procédé pour la teinture du cuir selon le procédé d'épuisement caractérisé en ce qu'on fait agir sur le cuir une dispersion pigmentaire dont les corps colorants ne sont pas des colorants au soufre dispersés et une solution aqueuse de colorants au soufre en une étape ou successivement.

2. Procédé selon la revendication 1, caractérisé en ce que le colorant au soufre se compose du mélange de différents colorants au soufre.

3. Procédé selon la revendication 1 ou 2, caractérisé en ce qu'on utilise un ou plusieurs colorants au soufre et un ou plusieurs autres colorants hydrosolubles, ou bien dispersables dans l'eau.

4. Procédé selon la revendication 3, caractérisé en ce qu'on utilise en tant que colorants hydrosolubles des colorants acides et des colorants directs.

5. Procédé selon l'une des revendications 1 à 4, caractérisé en ce qu'on fait agir sur le cuir une dispersion pigmentaire de composition suivante :
de 10 à 60, de préférence de 20 à 40 % en poids de pigment,
de 2 à 30, de préférence de 4 à 12 % en poids d'agent dispersant,
de 0 à 30, de préférence de 5 à 12 % en poids de solvant,
de 0 à 5, de préférence de 0,1 à 1 % en poids d'agent conservateur, et
de 30 à 70, de préférence de 35 à 55 % en poids d'eau.

6. Procédé selon l'une des revendications 1 à 5, caractérisé en ce qu'on fait agir sur le cuir un bain aqueux, qui contient, par rapport au poids décharné du cuir,
de 20 à 400, de préférence de 50 à 200 % en poids d'eau, de 0,5 à 8, de préférence de 1,5 à 6 % en poids de colorant au soufre, et éventuellement de 0,1 à 6, de préférence de 0,1 à 3 % en poids de la dispersion pigmentaire et/ou
de 0,1 à 6, de préférence de 0,1 à 4 % en poids d'autres colorants hydrosolubles.

7. Procédé selon l'une des revendications 1 à 6, caractérisé en ce que la durée de teinture est de 20 à 300, de préférence de 30 à 120 minutes.
